# EUROPÄISCHE PATENTSCHRIFT

(11) **EP 0 031 957 B1**
(45) Veröffentlichungstag und Bekanntmachung des Hinweises auf die Patenterteilung: **26.01.1983**
(21) Anmeldenummer: 80108210.8
(22) Anmeldetag: 24.12.1980
(51) Int. Cl.: G03C 5/54, G03C 7/00, G03C 1/00, C08L 33/00

(54) **Fotografisches Material mit einer aus organischer Lösung aufgetragenen temporären Sperrschicht**
Photographic material comprising a temporary barrier layer applied from organic solutions
Matériau photographique contenant une couche barrière à action temporaire appliquée à partir de solutions organiques

(30) Priorität: 04.01.1980 DE 3000193
(43) Veröffentlichungstag der Anmeldung: 15.07.1981
(73) Patentinhaber: Agfa-Gevaert AG, 51373 Leverkusen (DE)
(72) Erfinder: Krafft, Werner, Dr., D-5090 Leverkusen 1 (DE); Helling, Günter, Dr., D-5000 Köln 40 (DE); Matschke, Günther, D-5090 Leverkusen 3 (DE); Boie, Immo, Dr., D-4018 Langenfeld (DE)

## Beschreibung

Die Erfindung betrifft ein fotografisches Material für das Farbdiffusionsübertragungsverfahren mit einer aus organischer Lösung aufgetragenen temporären Sperrschicht aus einem Gemisch von mindestens zwei Polymeren.

Es ist bekannt, in mehrschichtigen fotografischen Materialien, insbesondere in lichtempfindlichen farbfotografischen Materialien, Zwischenschichten zu verwenden, um die in den verschiedenen Schichten ablaufenden Entwicklungsvorgänge räumlich voneinander getrennt zu halten. Bei derartigen Zwischenschichten handelt es sich in der Regel um für das Entwickleralkali permeable Schichten aus einem hydrophilen Bindemittel, insbesondere Gelatine.

Es ist auch bekannt, in fotografischen Materialien Zwischenschichten mit einer temporären Sperrwirkung zu verwenden, um eine zeitliche Differenzierung der in den verschiedenen Schichten ablaufenden Entwicklungsvorgänge zu ermöglichen. Von besonderer Bedeutung sind solche temporären Sperrschichten in farbfotografischen Aufzeichnungsmaterialien für das Farbdiffusionsübertragungsverfahren, die als farbgebende verbindungen beispielsweise sogenannte Entwicklerfarbstoffe enthalten, die eine gewisse beweglichkeit in dem alkalischen Entwicklermedium aufweisen und lediglich an den Stellen wo Entwicklung stattfindet bildmäßig immobilisiert werden.

Desweiteren werden Hilfsschichten mit einer temporären Sperrwirkung gegenüber wäßrigem Alkali in Kombination mit einer ein saures Polymer enthaltenden Schicht in Form eines sogenannten Neutralisationssystems verwendet. Durch die saure Polymerschicht wird nach Ablauf der erforderlichen Entwicklungszeit der pH-Wert in dem zu entwickelnden farbfotografischen Material auf einen niedrigen Wert abgesenkt, bei dem die Entwicklung wirkungsvoll unterbrochen wird. Durch die temporäre Sperrschicht wird eine gewisse Verzögerung der pH-Absenkung bewirkt, so daß die Entwicklung nicht vorzeitig abgebrochen wird. Die Verwendung von temporären Sperrschichten in Kombination mit einer sauren Polymerschicht als sogenanntes Neutralisationssystem ist beispielsweise bekannt aus US-A-2 584 030, US-A-2 607 685, 3 419 389, US-A-3 433 633, US-A-3 362 819, US-A-4 088 493, US-A-4 138 260 und DE-A-2 716 505.

Um eine Entwicklung des farbfotografischen Aufzeichnungsmaterials innerhalb eines vergleichsweise breiten Temperaturbereiches mit befriedigendem Ergebnis erreichen zu können, sollte die Sperrwirkung der temporären Sperrschichten temperaturabhängig sein in dem Sinne, daß bei höheren Temperaturen, bei denen eine raschere Entwicklung stattfindet, die Sperrwirkung der temporären Sperrschicht eher aufhört als bei normaler Temperatur. Umgekehrt sollte bei tieferen Temperaturen die Sperrwirkung der temporären Sperrschicht länger anhalten. Weiterhin sollte die Sperrfunktion der temporären Sperrschicht so beschaffen sein, daß bei der Temperatur, bei der die Entwicklung durchgeführt wird, die Sperrwirkung über eine möglichst lange Zeit vollständig erhalten bleibt und dann möglichst rasch abfällt, so daß die Schicht für wäßriges Alkali vollkommen durchlässig wird.

Ein bisher noch nicht befriedigend gelöstes Problem besteht darin, daß die temporäre Sperrschicht, die aus verschiedenen durch Emulsionspolymerisation hergestellten Polymeren bestehen kann und infolgedessen in Form eines latex auf die saure Polymerschicht vergossen wird (vergl. DE-A-27 16 505), auf dieser nur eine unbefriedigende Schichtqualität liefert. Desweiteren ist es schwierig aus Polymerlatices optisch klare Schichten mit einheitlichem Sperrverhalten gegen wäßriges Alkali herzustellen. Dies liegt vielfach daran, daß es der Einhaltung ganz bestimmter Trocknungsbedingungen bedarf, um ein Zusammenschmelzen oder Koaleszieren der Latexteilchen zu bewirken. Der Verbesserung der Haftung dient offenbar auch die gemäß DE-A-2716505 gegebenenfalls zwischen der Säureschicht und der Latexschicht angeordnete zweite Steuerschicht.

Der Erfindung liegt die Aufgabe zugrunde, neue temporäre Sperrschichten für fotografische Materialien anzugeben, die das gewünschte temporäre Sperrverhalten aufweisen und direkt - aus organischer Lösung - auf die polymere Säureschicht aufgebracht werden.

Gegenstand der Erfindung ist demnach ein fotografisches Material für das Farbdiffusionsübertragungsverfahren mit mindestens einer zwischen zwei für Alkali permeablen Schichten angeordneten temporären Sperrschicht, dadurch gekennzeichnet, daß die temporäre Sperrschicht aus einem aus organischer Lösung aufgetragenen Gemisch aus
a) 40 bis 95 Gew.-% (vorzugsweise 40-80 Gew.-%) eines Copolymers aus
   40 bis 80 Gew.-% (vorzugsweise 55-75 Gew.-%) mindestens eines Comonomers I ausgewählt aus der Gruppe bestehend aus Vinylidenchlorid, Dimethylbutadien und Dichlorbutadien,
   18 bis 50 Gew.-% (vorzugsweise 21-37 Gew.-%) mindestens eines Comonomers 11, ausgewählt aus der Gruppe bestehend aus (Meth)-acrylnitril und Alkyl(meth)acrylat und
   2 bis 10 Gew.-% (vorzugsweise 4-8 Gew.-%) mindestens eines Comonomers 111, ausgewählt aus der Gruppe bestehend aus olefinisch ungesättigten copolymerisierbaren Mono- oder Dicarbonsäuren, Sulfonsäuren und Phosphonsäuren, und
b) 5 bis 60 Gew.-% (vorzugsweise 20-60 Gew.-%) eines Homopolymers ausgewählt aus der Gruppe bestehend aus Polyalkylacrylat, Polyhydroxyalkylacrylat, Polycarbonat, Poly-N-alkylacrylamid, Poly-N-hydroxyalkylacrylamid, Polyvinylacetat und Celluloseacetat, oder eines Copolymers aus 80 bis 99 Gew.-% Alkylacrylat oder Hydroxyalkylacrylat und 1 bis 20 Gew.-% einer olefinisch ungesättigten copolymeri-. sierbaren Mono- oder Dicarbonsäure, Sulfonsäure oder Phosphonsäure

besteht.

Erfindungsgemäß kommt man somit zu günstigen Ergebnissen, wenn man 1. nicht nur ein bestimmtes Polymer sondern ein Gemisch aus einem ersten Polymer und einem zweiten Polymer wie oben angegeben verwendet und wenn 2. dieses Gemisch aus organischer Lösung aufgetragen wird.

Das erste Polymer ist ein Copolymer, aufgebaut aus mindestens je einem der Comonomeren I, und 111. Es kann hergestellt werden nach bekannten Methoden, beispielsweise durch Emulsionspolymerisation, bei dem es in Form eines Latex anfällt, durch Fällungspolymerisation oder durch Lösungspolymerisation.

Bei dem als Beispiel für das Comonomer II des ersten Polymers erwähnten Alkyl(meth)acrylat handelt es sich um Alkylester von Acrylsäure oder Methacrylsäure, wobei der Alkylrest vorzugsweise 1 bis 4 C-Atome aufweist. Beispiele sind etwa Methylacrylat, Ethylacrylat, Butylacrylat, Butylmethacrylat.

Bei den als Comonomer 111 des ersten Polymers sowie gegebenenfalls als Comonomer des zweiten Polymers genannten copolymerisierbaren Säuren sind als Beispiel insbesondere zu erwähnen : (Meth)acrylsäure, Itaconsäure, Maleinsäure, ß-Acryloyloxy-propionsäure, Vinylphosphonsäure, Vinylsulfonsäure, Styrolsulfonsäure, 2-Acrylamido-2-methyl-propansulfonsäure, Sulfoethyl-methacrylat, Sulfopropylacrylat.

Bei den als Beispiele für das zweite Polymer genannten Homopolymeren Polyalkylacrylat, Polyhydroxyalkylacrylat, Poly-N-alkylacrylamid, Poly-N-hydroxyalkylacrylamid weist der Alkylrest bevorzugt 1 bis 4 C-Atome auf.

Unter Polycarbonaten werden verstanden im wesentlichen lineare Kondensationspolymere, die als charakteristisches Bindeglied zwischen organischen Resten die Gruppe --0-CO-O- aufweisen.

Das als Beispiel für das zweite Polymer genannte Celluloseacetat kann vollständig oder partiell acetyliert sein ; als besonders brauchbar erweist sich beispielsweise Celluloseacetat mit einem Acetylierungsgrad von ca. 40 %.

Bei den Homopolymeren des zweiten Polymers handelt es sich um handelsübliche Substanzen und die Copolymeren des zweiten Polymers können ähnlich wie das Terpolymer des ersten Polymers durch Emulsionspolymerisation, Fällungspolymerisation oder Lösungspolymerisation aus den Entsprechenden Comonomeren hergestellt werden.

Erfindungsgemäß wird das Gemisch aus dem ersten Polymer und dem zweiten Polymer aus organischer Lösung aufgetragen. Hierunter wird verstanden, daß das Gemisch der beiden Polymeren als Lösung in einem organischen Lösungsmittel zu einer Schicht vergossen wird, worauf das Lösungsmittel abgedampft wird. Ein bevorzugtes organisches Lösungsmittel ist Methylethylketon.

Sofern die verwendeten Polymeren als Latex erhalten worden sind, können sie zunächst in bekannter Weise durch Ausfällung oder Trocknung, z.B. Sprühtrocknung, aufgearbeitet und anschließend in dem organischen Lösungsmittel aufgenommen werden.

Es zeigt sich, daß die so hergestellten temporären Sperrschichten sich problemlos vergießen lassen und zwar insbesondere dann, wenn sie unmittelbar auf eine saure Polymerschicht aufgetragen werden um mit dieser zusammen das Neutralisationssystem zu bilden. Die erfindungsgemäßen temporären Sperrschichten weisen darüber hinaus die gewünschte temperaturabhängige temporäre Sperrwirkung für wäßriges Alkali auf, wobei .der Temperaturgradient der Sperrwirkung gegen wäßriges Alkali durch Änderung des Mischungsverhältnisses in weiten Grenzen gezielt eingestellt werden kann.

Zur Ermittlung geeigneter temporärer Sperrschichten kann man sich folgenden Testes bedienen :

Ein Schichtträger aus Polyethylenterephthalat wird zunächst mit einer polymeren Säureschicht aus beispielsweise einem Copolymeren aus 70 Gew.-Teilen Acrylsäure und 30 Gew.-Teilen Butylacrylat aus organischer Lösung beschichtet und getrocknet. Darauf wird die zu prüfende temporäre Sperrschicht ebenfalls aus organischer Lösung aufgetragen und ebenfalls getrocknet. Dieses so erhaltene Prüfblatt wird sodann mit einer unbeschichteten transparenten Polyethylenterephthalatfolie als Deckblatt über zwei seitlich angebrachte Abstandsstreifen von 130 µm Dicke schichtseitig in Kontakt gebracht, wobei zwischen den beiden Blättern in bekannter Weise mittels zweier Quetschwalzen eine viskose Alkalilösung mit einem pH-Indikator verteilt wird. Die Alkalische Indikatorlösung kann beispielsweise wie folgt zusammengesetzt sein :

auffüllen mit Wasser auf 100 ml.

Nach einer bestimmten Sperrzeit erfolgt eine spontan einsetzende, rasche Entfärbung der Pastenschicht. Der mittlere Zeitwert zwischen beginnender und völliger Entfärbung der Paste wird als « EZ-Wert » (EZ = Entfärbungszeit) - gemessen in Minuten - definiert. Aus der Differenz der bei verschiedenen Temperaturen gemessenen EZ-Werte läßt sich leicht der Temperaturgradient der Sperrwirkung der zu untersuchenden temporären Sperrschicht ermitteln. Ein Maß für den erforderlichen Temperaturgradienten ist die sogenannte Aktivierungsernergie Ea. Sie läßt sich aus dem gradlinigen Teil einer Kurve kcal/mol bzw. kJ/mol ermitteln, in der die gefundenen EZ-Werte in logarithmischem Maßstab in Abhängigkeit von der reziproken Temperatur aufgetragen sind unter Verwendung der folgenden Gleichung :

Sperrschichten mit einem günstigen temporären Sperrverhalten weisen eine Aktivierungsenergie zwischen 62,8 und 125,6 kJ/mol auf. Erfindungsgemäße temporäre Sperrschichten mit besonders günstigen Eigenschaften und guter Lagerstabilität erhält man beispielsweise mit einem Gemisch aus einem ersten Polymer aus Vinylidenchlorid, Methylacrylat und Itaconsäure und Polyethylacrylat. als zweitem Polymer, wobei man über das Mischungsverhältnis der beiden Polymeren die Aktivierungsenergie in weiten Grenzen steuern kann.

Die erfindungsgemäße temporäre Sperrschicht kann in farbfotografischen Materialien in mehrfacher Hinsicht verwendet werden. Sie kann beispielsweise eingesetzt werden zwischen zwei lichtempfindlichen Silberhalogenidemulsionsschichten, um bei der Entwicklung eine zeitliche Differenzierung des Entwicklungsvorganges in den beiden Silberhalogenidemulsionsschichten zu erreichen. Diese Ausführungsform kommt beispielsweise besonders dann in Betracht, wenn sogenannte Entwicklerfarbstoffe als farbgebende Verbindungen verwendet werden. Hierbei handelt es sich bekanntlich um Verbindungen, die in wäßrig-alkalischem Medium beweglich sind und die als Folge der Entwicklung bildmäßig immobilisiert werden. Sie enthalten im gleichen Molekül einen chromophoren Rest, der für die Farbgebung verantwortlich ist, sowie eine Entwicklerfunktion, die zur bildmäßigen Immobilisierung dient. Aufgrund der Anwesenheit der Entwicklerfunktion, die eine reaktive Gruppe darstellt, sind die Entwicklerfarbstoffe in der Lage, bei der Diffusion durch nicht zugeordnete Silberhalogenidemulsionsschichten, deren Entwicklung noch nicht abgeschlossen ist, zu reagieren und dort ebenfalls festgelegt zu werden, was zu einer Verschiebung des Farbgleichgewichts im Übertragsbild führt. Mit Hilfe der erfindungsgemäßen temporären Sperrschichten kann erreicht werden, daß in bestimmten Silberhalogenidemulsionsschichten der für die Entwicklung benötigte hohe pH-Wert erst dann eingestellt wird, nachdem die Entwicklung in anderen Silberhalogenidemulsionsschichten, die auf dem Diffusionswege der nicht immobilisierten Farbstoffentwickler liegen, im wesentlichen bereits abgeschlossen ist.

Weiterhin können derartige temporäre Sperrschichten fotografisch wirksame Verbindungen eingebettet enthalten, wie beispielsweise Inhibitoren für die Entwicklung von Silberhalogenid, die erst beim Nachlassen der Sperrwirkung, d.h. mit einer gewissen Verzögerung, in Freiheit gesetzt werden.

Eine weitere erfindungsgemäß besonders bevorzugte Verwendung der temporären Sperrschichten betrifft die Kombination mit sogenannten sauren Polymerschichten unter Ausbildung eines kombinierten Neutralisationssystems. Ein solches kombiniertes Neutralisationssystem kann beispielsweise auf einem gesonderten Bildempfangsblatt für das Farbdiffusionsübertragungsverfahren angeordnet sein, wenn nach der Entwicklung eine Trennung von Bildempfangsblatt und lichtempfindlichem Material vorgesehen ist. Ein solches Bildempfangsblatt weist beispielsweise auf einem Schichtträger, der transparent oder opak sein kann, neben dem kombinierten Neutralisationssystem aus saurer Polymerschicht und erfindungsgemäßer temporärer Sperrschicht eine Bildempfangsschicht auf. Vorzugsweise ist das kombinierte Neutralisationssystem zwischen Schichtträger und Bildempfangsschicht angeordnet und zwar in der Weise, daß die erfindungsgemäße temporäre Sperrschicht der Bildempfangsschicht zugekehrt ist. Naturgemäß weist ein solches Bildempfangsblatt selbst keine lichtempfindlichen Schichten auf.

Die bevorzugte und hauptsächliche Anwendung der erfindungsgemäßen temporären Sperrschicht liegt jedoch in der Verwendung in Farbdiffusionsübertragungsmaterialien vom integralen Typ, d.h. in sogenannten Monoblattmaterialien, bei denen eine Trennung von Bildempfangselement und lichtempfindlichem Element nicht vorgesehen ist. Ein solches farbfotografisches Aufzeichnungsmaterial weist beispielsweise folgende Schichtelemente auf :
1) einen transparenten Schichtträger,
2) eine Bildempfangsschicht,
3) eine lichtundurchlässige Schicht,
4) ein lichtempfindliches Element mit mindestens einer lichtempfindlichen Silberhalogenidemulsionsschicht und mindestens einer dieser zugeordneten farbgebenden Verbindung,
5) eine Bremsschicht (temporäre Sperrschicht),
6) eine saure Polymerschicht,
7) einen transparenten Schichtträger.

Das integrale Aufzeichnungsmaterial kann dabei in der Weise zusammengesetzt werden, daß getrennt voneinander zwei verschiedene Teile hergestellt werden, nämlich der lichtempfindliche Teil (Schichtelemente 1 bis 4) und das Abdeckblatt (Schichtelemente 5 bis 7), die dann schichtseitig aufeinander gelegt und miteinander verbunden werden, gegebenenfalls unter Verwendung von Abstandsstreifen, so daß zwischen den beiden Teilen ein Raum für die Aufnahme einer genau bemessenen Menge einer Arbeitsflüssigkeit gebildet wird. Die Schichtelemente 5 und 6, die zusammen das Neutralisationssystem bilden, können auch, allerdings in vertauschter Reihenfolge, zwischen dem Schichtträger und der Bildempfangsschicht des lichtempfindlichen Teiles angeordnet sein.

Es können Mittel vorgesehen sein, um eine Arbeitsflüssigkeit zwischen zwei benachbarte Schichten des integralen Aufzeichnungsmaterials einzuführen, z.B. in Form eines seitlich angeordneten, aufspaltbaren Behälters, der bei Einwirkung mechanischer Kräfte seinen Inhalt zwischen zwei benachbarte Schichten des Materials, im vorliegenden Fall zwischen den lichtempfindlichen Teil und das Abdeckblatt, ergießt.

Durch die saure Polymerschicht (Schichtelement 6) wird in bekannter Weise, nachdem die Entwicklung im wesentlichen abgeschlossen ist, in dem Aufzeichnungsmaterial der anfangs hohe pH-Wert auf einen niedrigeren Wert abgesenkt, bei dem in wesentlichen keine Farbstoffdiffusion mehr stattfindet. Durch die erfindungsgemäße Sperrschicht (Schichtelement 5) wird in Abhängigkeit von der Entwicklungstemperatur der Zeitpunkt der pH-Absenkung und damit das Ende der Entwicklung gesteuert.

Unter einer sauren Polymerschicht wird in bekannter Weise eine Bindemittelschicht verstanden, die polymere Verbindungen mit Säuregruppen, vorzugsweise Sulfo- oder Carboxylgruppen enthält. Diese sauren Gruppen reagieren mit den Kationen der Verarbeitungsflüssigkeit unter Salzbildung und erniedrigen hierbei deren pH-Wert. Selbstverständlich sind die polymeren Verbindungen und damit die sauren Gruppen in der genannten Schicht diffusionsfest eingelagert. Vielfach stellen die sauren Polymeren Derivate der Cellulose oder Derivate von Polyvinylverbindungen dar, es können jedoch auch andere polymere Verbindungen Verwendung finden. Als brauchbare saure Polymere seien beispielsweise erwähnt ; Cellulosederivate mit freier Carboxylgruppe, z.B. Cellulosedicarbonsäurehalbester mit freier Carboxylgruppe, wie Celluloseacetathydrogenphthalat, Celluloseacetathydrogenglutarat, Ethylcelluloseseacetathydrogensuccinat, Celluloseacetathydrogensuccinathydrogenphthalat, Ether und Ester von Cellulose, die mit weiteren Dicarbonsäureanhydriden oder mit Sulfonsäureanhydriden, beispielsweise mit o-Sulfobenzoesäureanhydrid modifiziert sind, Carboxymethylcellulose, ferner Polystyrolsulfonsäure, Polyvinylhydrogenphthalat, Polyvinylacetathydrogenphthalat, Polyacrylsäure, Acetale von Polyvinylalkohol mit Aldehyden, die durch Carboxy- oder Sulfogruppen substituiert sind, wie o-, m- oder p-Benzaldehydsulfonsäure oder -carbonsäure, partiell veresterte Ethylen-Maleinsäureanhydrid-Mischpolymerisate, partiell veresterte Methylvinylether-Maleinsäureanhydrid-Mischpolymerisate. Die sauren Polymerschichten können aus organischer Lösung oder in Form wäßriger Dispergate aufgetragen werden. Die saure Polymerschicht muß genügend Säuregruppen enthalten, um den pH-Wert der Verarbeitungsmasse von anfangs 11 bis 14 so weit zu erniedrigen, daß das Material zum Schluß nahezu neutral oder schwach sauer eingestellt ist (pH-Wert 5 bis 8).

Das lichtempfindliche Element (Schichtelement 4) ist im Falle eines integralen Aufzeichnungsmaterials wesentlicher Bestandteil des erfindungsgemäßen fotografischen Materials. Das erfindungsgemäße fotografische Material kann selbst aber auch nicht lichtempfindlich sein, z.B. wenn es sich um ein Abdeckblatt (vgl. etwa Schichtelemente 5 bis 7) handelt oder um ein separates Bildempfangsblatt. Derartige nicht lichtempfindliche Materialien stellen Hilfsblätter dar, die zu irgendeinem Zeitpunkt mit dem eigentlichen lichtempfindlichen Aufzeichnungsmaterial in funktionellen Kontakt gebracht werden.

Das lichtempfindliche Element enthält im Falle eines Einfarbstoffübertragungsverfahrens eine lichtempfindliche Silberhalogenidemulsionsschicht und dieser zugeordnet eine farbgebende Verbindung. Dabei kann sich die farbgebende Verbindung in einer zu der Silberhalogenidemulsionsschicht benachbarten Schicht oder in der Silberhalogenidemulsionsschicht selbst befinden, wobei im letzteren Fall die Farbe des Bildfarbstoffes bevorzugt so ausgewählt wird, daß der überwiegende Absorptionsbereich der farbgebenden Verbindung nicht übereinstimmt mit dem überwiegenden Empfindlichkeitsbereich der Silberhalogenidemulsionsschicht. Zur Herstellung mehrfarbiger Übertragsbilder in naturgetreuen Farben enthält das lichtempfindliche Element jedoch drei derartige Zuordnungen von farbgebender Verbindung und lichtempfindlicher Silberhalogenidemulsionsschicht, wobei in der Regel der Absorptionsbereich des aus der farbgebenden Verbindung resultierenden Bildfarbstoffes mit dem Bereich der spektralen Empfindlichkeit der zugeordneten Silberhalogenidemulsionsschicht im wesentlichen übereinstimmen wird. Günstig für die Erzielung einer möglichst hohen Empfindlichkeit ist es dann jedoch, wenn jeweils die farbgebende Verbindung in einer separaten Bindemittelschicht (gesehen in Richtung des bei der Belichtung einfallenden Lichtes) hinter der Silberhalogenidemulsionsschicht angeordnet ist oder eine Absorption aufweist, die von derjenigen des Bildfarbstoffes verschieden ist (« verschobene Bildfarbstoffe » - US-A-3 854 945).

Die bei der Entwicklung einer Silberhalogenidemulsion entstehenden Entwickleroxidationsprodukte dürfen sich selbstverständlich nur auf die zugeordnete farbgebende Verbindung auswirken. Es sind deshalb im allgemeinen in dem lichtempfindlichen Element Trennschichten vorhanden, die die Diffusion der Entwickleroxidationsprodukte in andere, nicht zugeordnete Schichten wirksam unterbinden. Diese Trennschichten können z.B. geeignete Substanzen enthalten, die mit den Entwickleroxidationsprodukten reagieren, beispielsweise nicht diffundierende Hydrochinonderivate oder, falls es sich bei der Entwicklerverbindung um eine Farbentwicklerverbindung handelt, nicht diffundierende Farbkuppler.

Bei den farbgebenden Verbindungen kann es sich um farbige Verbindungen handeln, die selbst diffusionsfähig sind und die bei der Behandlung der Schichten mit einer alkalischen Arbeitsflüssigkeit anfangen zu diffundieren und lediglich an den belichteten Stellen durch die Entwicklung festgelegt werden. Die farbgebenden Verbindungen können aber auch diffusionsfest sein und im Verlauf der Entwicklung einen diffundierenden Farbstoff in Freiheit setzen.

Farbgebende Verbindungen, die a priori diffusionsfähig sind, sind beispielsweise bekannt aus den deutschen Patentschriften 1036 640, 1 111 936 und 1 196 075. Die dort beschriebenen sogenannten Farbstoffentwickler enthalten im gleichen Molekül einen Farbstoffrest und eine Gruppierung, die in der Lage ist, belichtetes Silberhalogenid zu entwickeln.

Unter den bisher bekannt gewordenen Verfahren zur Herstellung farbfotografischer Bilder nach dem Farbdiffusionsübertragungsverfahren gewinnen in jüngster Zeit zunehmend solche an Bedeutung, die auf der Verwendung diffusionsfest eingelagerter, farbgebender Verbindungen beruhen, aus denen bei der Entwicklung diffundierende Farbstoffe oder Farbstoffvorläuferprodukte bildmäßig abgespalten und auf eine Bildempfangsschicht übertragen werden. Derartige nicht diffundierende farbgebende Verbindungen sind beispielsweise in den folgenden Druckschriften beschrieben :
US-A-3 227 550, US-A-3 443 939, US-A-3 443 940, DE-A-1 930 215, DE-A-2 242 762, DE-A-2 402 900, DE-A-2 406 664, DE-A-2 505 248, DE-A-2 543 902, DE-A-2 613 005, DE-A-2 645 656, DE-A-2 809 716, BE-A-861 241.

In den genannten Druckschriften werden sowohl solche nicht diffundierende farbgebende Verbindungen beschrieben, die bei Verwendung üblicher negativer Silberhalogenidemulsionen negative Farbbilder erzeugen, als auch solche die bei Verwendung negativer Silberhalogenidemulsionen positive Farbbilder erzeugen. Im ersteren Fall bedarf es, falls positive Farbbilder erwünscht sind, entweder der Verwendung direkt positiver Silberhalogenidemulsionen oder, bei Verwendung von negativen Emulsionen, der Anwendung eines der bekannten Umkehrverfahren, z.B. nach dem Silbersalzdiffusionsverfahren (US-A-2763800) oder durch Verwendung von Verbindungen, die als Folge der Entwicklung Entwicklungsinhibitoren in Freiheit setzen.

Das erfindungsgemäße fotografische Material kann insbesondere dann, wenn es sich um ein solches von integralem Typ handelt, in einer besonderen Ausgestaltung des weiteren eine oder mehrere für wäßrige Flüssigkeiten durchlässige pigmenthaltige opake Schichten enthalten. Diese können zwei Funktionen erfüllen. Einerseits kann hierdurch der unerwünschte Zutritt von Licht zu lichtempfindlichen Schichten unterbunden werden und andererseits kann eine solche Pigmentschicht insbesondere, wenn ein helles oder weißes Pigment z.B. Ti0₂ verwendet wurden, für das erzeugte Farbbild einen ästhetisch angenehmen Hintergrund bilden. Integrale farbfotografische Aufzeichnungsmaterialien mit einer solchen Pigmentschicht sind bekannt, z.B. aus US-A-2 543 181 und DE-B-1 924 430. Anstelle einer vorgebildeten opaken Schicht können auch Mittel vorgesehen sein, um eine solche Schicht erst im Verlauf des Entwicklungsverfahren zu erzeugen. Entsprechend den beiden erwähnten Funktionen können derartige Pigmentschichten aus zwei oder mehreren Teilschichten aufgebaut sein, von denen eine beispielsweise ein weißes Pigment und die andere beispielsweise ein dunkles, Licht absorbierendes Pigment, z.B. Ruß, enthält.

Die Bildempfangsschicht (z.B. Schichtelement 2) besteht im wesentlichen aus einem Bindemittel, das Farbstoffbeizmittel für die Festlegung der diffundierenden sauren Farbstoffe enthält. Als Beizmittel für saure Farbstoffe dienen vorzugsweise langkettige quaternäre Ammonium- oder Phosphoniumverbindungen oder tertiäre Sulfoniumverbindungen, z.B. solche, wie sie beschrieben sind in US-A-3 271 147 und US-A-3 271 148. Ferner können auch bestimmte Metallsalze und deren Hydroxide, die mit den sauren Farbstoffen schwerlösliche Verbindungen bilden, verwandt werden. Die Farbstoffbeizmittel sind in der Empfangsschicht in einem der üblichen hydrophilen Bindemittel dispergiert, z.B. in Gelatine, Polyvinylpyrrolidon, ganz oder partiell hydrolysierten Celluloseestern. Selbstverständlich können auch manche Bindemittel als Beizmittel fungieren, z.B. Mischpolymerisate oder Polymerisatgemische von Vinylalkohol und N-Vinylpyrrolidon, wie Beispielsweise beschrieben in der DE-B-1 130 284, ferner solche, die Polymerisate von stickstoffhaltigen quaternären Basen darstellen, z.B. Polymerisate von N-Methyl-2-vinylpyridin, wie beispielsweise beschrieben in US-A-2 484 430. Weitere brauchbare beizende Bindemittel sind beispielsweise Guanylhydrazonderivate von Alkylvinylketonpolymerisaten, wie beispielsweise beschrieben in der US-A-2 882156 oder Guanylhydrazonderivate von Acylstyrol-polymerisaten, wie beispielsweise beschrieben in der DE-A-2 009 498. Im allgemeinen wird man jedoch den zuletzt genannten beizenden Bindemitteln andere Bindemittel, z.B. Gelatine, zusetzen.

### Beispiel 1

### Ein Abdeckblatt wird wie folgt hergestellt;

Auf einen Schichtträger aus Polyethylenterephthalat wird aus methanolischer Lösung ein Copolymer aus 70 Gew.-Teilen Acrylsäure und 30 Gew.-Teilen Butylacrylat zu einer sauren Polymerschicht mit einer Dicke von 16 jim vergossen.

Ein in bekannter Weise hergestellter Terpolymerlatex aus 55 Gew.-Teilen Vinylidenchlorid, 39 Gew-Teilen Methylacrylat und 6 Gew.-Teilen Itaconsäure wird durch Zugabe von Aceton, das etwa 5 % HCL enthält, ausgefällt. Der Niederschlag wird abgesaugt, gewaschen und getrocknet. 7 Gew.-Teile dieses ausgefällten Latex werden mit 3 Gew-Teilen Polyethylacrylat (mittleres Molgewicht ca. 30 000) gemischt, worauf das Gemisch in Methylethylketon gelöst und auf die zuvor beschriebene Säureschicht mit einem Auftrag von 4,7 g pro m² vergossen.

Mittels der in der Beschreibung angegebenen Methode wird für das so hergestellte Abdeckblatt eine Aktivierungsenergie für die Durchdringung mit wäßrigem Alkali Ea von 100,5 kJ/mol ermittelt.

### Beispiel 2

Durch Variation des Mischungsverhältnisses von Terpolymer und Polyethylacrylat gemäß Beispiel 1 erhält man Sperrschichten mit den aus der folgenden Tabelle 1 ersichtlichen Temperaturgradienten.

Es zeigt sich, daß bei vergleichbarer Schichtdicke der Temperaturgradient mit steigendem Anteil an Polyethylacrylat (₌ Ethac) abnimmt.

### Beispiel 3

Die Verbesserung der Lagerstabilität durch zusätzliche Verwendung des zweiten Polymers (hier : Ethac) geht aus Tabelle 2 hervor. Die Sperrschicht hat einen Auftrag von 2,2 bzw. 3,8 g/m².

Die EZ-Werte des reinen Terpolymeren steigen bei Lagerung im Heiz- bzw. Tropenschrank stark an. Durch Zumischung von 20 % Ethac wird der Anstieg der EZ-Werte vermindert; bei Lagerung im Tropenschrank bleibt der EZ-Wert nahezu konstant.

### Beispiel 4

Auf eine polymere Säureschicht von 15 Km Trockenschichtdicke, bestehend aus einem Copolymer aus Acrylsäure/Butylacrylat (Mischungsverhältnis 70/30 Gew.-%), gießt man eine Schicht aus einer Mischung von 5 Gew.-Teilen eines ausgefällten Terpolymertalex gemäß Beispiel 1 und 2 Gew.-Teilen eines Celluloseacetats mit einem Acetylierungsgrad von 40 % (Typ « LM 45 der Fa. Hercules), gelöst in Methylenchlorid/Methanol (9/1) mit einer Trockenschichtdicke von 4 µm.

Mißt man - wie in Beispiel 1 beschrieben - die Entfärbungszeit (EZ) einer auf diese Doppelschicht aufgebrachten Schicht aus einer einen pH-Indikator enthaltenden Pastenschicht in Abhängikeit von der Temperatur, so findet man eine starke Temperaturabhängigkeit der Sperrwirkung dieser Schicht, d.h. einen starken Temperaturgradienten wie die folgende Tabelle 3 zeigt :

Die Aktivierungsenergie Ea ergibt sich daraus nach der auf Seite 8 beschriebenen Methode zu 75,4 kJ/mol.

Außerdem ist das Entfärbungsintervall, d.h. die Zeit von beginnender bis zu vollständiger Entfärbung der Paste auch bei tiefen Entwicklungstemperaturen wesentlich kürzer als bei einer Zeitsteuerschicht aus dem reinen ausgefällten Terpolymerlatex ohne den Celluloseacetatzusatz.

Diesen Effekt kann man auch dadurch gut sichtbar machen, daß man mit Hilfe einer pH-Oberflächenelektrode nach Aufbringen einer definierten Menge wäßriger Alkalilösung den pH-Abfall auf dem Neutralisationsblatt mißt und mit Hilfe eines xy-Schreibers den Verlauf der pH-Abfallkurve aufzeichnet. Beispielsweise eignet sich hierzu eine pH-Oberflächenelektrode der Fa. Ingold KG, Frankfurt, Typ HA 403. Als Meßflüssigkeit dient eine 1 n KOH-Lösung, die 1 % Carboxymethylcellulose enthält und in einer Menge von 10 0 aufgetragen wird. Man erhält die in Fig. 1 gezeigten pH-Abfallkurven. Kurve 1 wurde erhalten mit dem Terpolymer des Beispiels 1 ohne Zusatz eines zweiten Polymers Kurve 2 wurde erhalten mit einer temporären Sperrschicht aus 5 Gew.-Teilen Terpolymer (erstes Polymer) und 2 Gew.-Teilen Celluloseacetat (zweites Polymer).

## Patentansprüche

1. Fotografisches Material für das Farbdiffusionsübertragungsverfahren mit mindestens einer zwischen zwei für Alkali permeablen Schichten angeordneten temporären Sperrschicht, dadurch gekennzeichnet, daß die temporäre Sperrschicht aus einem aus organischer Lösung aufgetragenen Gemisch aus :
ausgewählt aus der Gruppe bestehend aus Vinylidenchlorid, Dimethylbutadien und Dichlorbutadien, 18 bis 50 Gew.-% mindestens eines Comonomers 11 ausgewählt aus der Gruppe bestehend aus (Meth)-acrylnitril und Alkyl(meth)acrylat und 2 bis 10 Gew.-% mindestens eines Comonomers 111 ausgewählt aus der Gruppe bestehend aus olefinisch ungesättigten copolymerisierbaren Mono- oder Dicarbonsäuren, Sulfonsäuren und Phosphonsäuren, und
b) 5 bis 60 Gew.-% eines Homopolymers ausgewählt aus der Gruppe bestehend aus Polyalkylacrylat, Polyhydroxyalkylacrylat, Polycarbonat, Poly-N-alkylacrylamid, Poly-N-hydroxyalkylacrylamid, Polyvinylacetat und Celluloseacetat, oder eines Copolymers aus 80 bis 99 Gew.-% Alkylacrylat oder Hydroxyalkylacrylat und 1 bis 20 Gew.-% einer olefinisch ungesättigten copolymerisierbaren Mono- oder Dicarbonsäure, Sulfonsäure oder Phosphonsäure besteht.

2. Fotografisches Material nach Anspruch 1, dadurch gekennzeichnet, daß die temporäre Sperrschicht an eine saure Polymerschicht angrenzt und mit ihr zusammen ein kombiniertes Neutralisationssystem bildet.

3. Fotografisches Material nach Anspruch 2, dadurch gekennzeichnet, daß das kombinierte Neutralisationssystem auf einem transparenten Träger angeordnet ist.

4. Fotografisches Material nach Anspruch 1, dadurch gekennzeichnet, daß die temporäre Sperrschicht zwischen einer sauren Polymerschicht und einer Bildempfangsschicht angeordnet ist.

5. Fotografisches Material nach Anspruch 2, dadurch gekennzeichnet, daß das kombinierte Neutralisationssystem aus saurer Polymerschicht und temporärer Sperrschicht Bestandteil eines integralen farbfotografischen Aufzeichnungsmaterials ist.

## Claims

1. A photographic material for the dye diffusion transfer process, comprising at least one temporary barrier layer arranged between two layers which are permeable to alkali, characterised in that the temporary barrier layer consists of a mixture applied from organic solution of :
a) 40 to 95 % by weight of a copolymer of from 40 to 80 % by weight of at least one comonomer I selected from the group consisting of vinylidene chloride, dimethyl butadiene and dichlorobutadiene ; from 18 to 50% by weight of at least one comonomer II selected from the group consisting of (meth)acrylonitrile and alkyl (meth)-acrylate and from 2 to 10 % by weight of at least one comonomer III selected from the group consisting of olefinically unsaturated copolymerisable mono or dicarboxylic acids, sulphonic acids and phosphonic acids, and
b) 5 to 60 % by weight of a homopolymer selected from the group consisting of poly-(alkyl acrylate), poly-(hydroxy alkyl acrylate), polycarbonate, poly-(N-alkyl acrylamide), poly-(N-hydroxy alkyl acrylamide), poly-(vinyl acetate) and cellulose acetate, or of a copolymer of from 80 to 99 % by weight of alkyl acrylate or hydroxy alkyl acrylate and from 1 to 20 % by weight of an olefinically unsaturated, copolymerisable mono or dicarboxylic acid, sulphonic acid or phosphonic acid.

2. The photographic material according to Claim 1, characterised in that the temporary barrier layer is arranged on an acid polymer layer and together with it forms a combined neutralisation system.

3. The photographic material according to claim 2, characterised in that the combined neutralisation system is arranged on a transparent substrate.

4. The photographic material according to claim 1, characterised in that the temporary barrier layer is arranged between an acid polymer layer and an image receiving layer.

5. The photographic material according to claim 2, characterised in that the combined neutralisation system of acid polymer layer and temporary barrier layer is part of an integral colour photographic recording material.

## Revendications

1. Elément photographique pour le procédé de transfert par diffusion pour la couleur, cet élément comportant au moins une couche d'arrêt temporaire disposée entre deux couches perméables aux alcalis, caractérisé en ce que la couche d'arrêt temporaire est constituée d'un mélange appliqué en solution organique et comprenant :
a) 40 à 95 % en poids d'un copolymère de 40 à 80 % en poids d'au moins un comonomère I choisi parmi le groupe comprenant le chlorure de vinylidène, le diméthylbutadiène et le dichlorobutadiène, 18 à 50 % en poids d'au moins un comonomère Il choisi parmi le groupe comprenant le (méth)acrylonitrile et un (méth)acrylate d'alkyle, et 2 à 10 % en poids d'au moins un comonomère III choisi parmi le groupe comprenant les acides phosphoniques, les acides sulfoniques, les acides monocarboxyliques ou les acides dicarboxyliques copolymérisables à insaturation oléfinique, et
b) 5 à 60% en poids d'un homopolymère choisi parmi le groupe comprenant un acrylate de polyalkyle, un acrylate de polyhydroxyalkyle, un polycarbonate, un poly-N-alkyl-acrylamide, un poly-N-hydroxyalkylacrylamide, l'acétate de polyvinyle et l'acétate de cellulose, ou d'un copolymère de 80 à 99 % en poids d'un acrylate d'alkyle ou d'un acrylate d'hydroxyalkyle et de 1 à 20% en poids d'un acide phosphonique, d'un acide sulfonique, d'un acide monocarboxylique ou d'un acide dicarboxylique copolymérisable à insaturation oléfinique.

2. Elément photographique suivant la revendication 1, caractérisé en ce que la couche d'arrêt temporaire est adjacente à une couche polymère acide et forme, conjointement avec cette dernière, un système de neutralisation combiné.

3. Elément photographique suivant la revendication 2, caractérisé en ce que le système de neutralisation combiné est disposé sur un support transparent.

4. Elément photographique suivant la revendication 1, caractérisé en ce que la couche d'arrêt temporaire est située entre une couche polymère acide et une couche réceptrice d'image.

5. Elément photographique suivant la revendication 2, caractérisé en ce que le système de neutralisation combiné constitué d'une couche polymère acide et d'une couche d'arrêt temporaire fait partie d'un élément d'enregistrement intégral pour la photographie en couleurs.
